# EUROPÄISCHE PATENTSCHRIFT

(11) **EP 1 132 768 B1**
(45) Veröffentlichungstag und Bekanntmachung des Hinweises auf die Patenterteilung: **03.08.2005**
(21) Anmeldenummer: 01104230.6
(22) Anmeldetag: 22.02.2001
(51) Int. Cl.: G03C 1/79, B41M 5/40, B41M 5/00

(54) **Schichtträger**
Support
Support

(30) Priorität: 28.02.2000 DE 10009247
(43) Veröffentlichungstag der Anmeldung: 12.09.2001
(73) Patentinhaber: Felix Schoeller jr Foto- und Spezialpapiere GmbH & Co. KG, 49086 Osnabrück (DE)
(72) Erfinder: Steinbeck, Rainer, 49088 Osnabrück (DE); Wacker, Detlef, Dr., 49086 Osnabrück (DE)
(74) Vertreter: Minderop, Ralph H., Dr. rer. nat.

(56) Entgegenhaltungen:
- WO-A-00/59721
- US-A- 5 888 714
- US-A- 6 017 686

## Beschreibung

Die Erfindung betrifft einen Schichtträger für fotografische und nichtfotografische Bebilderungsverfahren mit einem Rohpapier und mindestens einer auf der Vorderseite des Rohpapiers angeordneten thermoplastischen Schicht.

Bekannt ist die Veredelung von Papieren für fotografische und nichtfotografische Bebilderungsverfahren durch flächiges Verbinden mit mindestens einer Polyolefinschicht durch Extrusion, Coextrusion oder Laminierung. Dadurch sollen Aussehen und Eigenschaften des Grundmaterials verbessert werden. Die Beschichtung mit Polyethylen spielt hierbei eine große Rolle.

Zur Beschichtung der Vorderseite von Papieren für Bebilderungsverfahren wird in der Regel Polyethylen mit einer niedrigen Dichte (LDPE) verwendet. Die Vorteile dieses Polymers liegen hauptsächlich im Preis und in der weitgehend problemlosen Verarbeitung. So stellt sich insbesondere die Extrusion eines Filmes mit gleichmäßiger Dicke unproblematisch dar. Die mit Polyethylen beschichteten Fotopapiere lassen sich problemlos weiterverarbeiten, d.h. mit den lichtempfindlichen Emulsionsschichten begießen. Eine sehr gute Haftung zwischen der Gelatine der Fotoemulsion und dem beschichteten Papier kann durch Coronabehandlung des PE-Papiers erzielt werden. Polyethylenbeschichtungen zeigen gegenüber Beschichtungen mit anderen Polymeren jedoch auch eine Reihe von Nachteilen. Bei der thermischen Verarbeitung neigen die LDPE-Moleküle zu Quervernetzungsreaktionen, was die Schmelzviskosität erheblich steigert. Dieser Mechanismus führt dazu, dass Unebenheiten der zu beschichtenden Papierunterlage, die durch die Faserstruktur resultieren, nur in unzureichendem Maße bei der Extrusionsbeschichtung ausgeglichen werden können. Dadurch kommt es zu einer Verringerung von Glanz und Glätte des beschichteten Papiers. Außerdem kann an den mit fotografischer Emulsion beschichteten und entwickelten Papieren eine Zunahme der Dichteschwankungen bei den mittleren Bildtönen und des sogenannten Mottle, auch Unruhe genannt, beobachtet werden.

Polypropylen zeigt bei der thermoplastischen Verarbeitung nicht diese Probleme. Bei der Verarbeitung wird eine drastische Senkung der Schmelzviskosität beobachtet, die durch teilweisen Bruch der Polymerketten ohne anschließende Vernetzungsreaktionen zu erklären ist. Polypropylen ist somit deutlich besser als LDPE geeignet, Unebenheiten der zu beschichtenden Papierunterlage zu egalisieren und führt somit zu einer optisch glatteren Oberfläche des extrudierten Papiers.

Allerdings treten bei der Beschichtung des Polypropylens und der weiteren Verarbeitung eine Reihe von Problemen auf. Mit Polypropylen läßt sich bei der Extrusionsbeschichtung nur sehr schwierig eine gleichmäßige Schichtdicke des extrudierten Filmes aufbringen, weil die nicht ausreichende Filmstabilität des aus der Düse extrudierten Films der Düse beispielsweise zu Einschnürungen und somit zu erheblichen Auftragsschwankungen im Bereich von mehreren g/m² führt. Papiere, die mit einem Polypropylen-Homopolymer oder auch mit einem Polypropylen/Polyethylen-Copolymer beschichtet wurden, zeigen beim Auftragen einer fotografischen Emulsion eine drastische Verschlechterung der Haftung der fotografischen Emulsion auf dem Träger. Dieses Problem kann auch durch eine stärkere Coronabehandlung nicht kompensiert werden. Außerdem gehen beim Einsatz von Polypropylen/Polyethylen-Copolymeren die Polypropylen spezifischen Eigenschaften zum Teil verloren.

Die EP 0 880 065 A beschreibt ein Fototrägermaterial, das sich durch eine besonders glatte Oberfläche und hoher Steifigkeit auszeichnet. Dieses Trägermaterial besteht aus einer Papierunterlage und einer mehrschichtigen Folie auf der Vorderseite. Die Folie setzt sich aus mindestens drei Schichten zusammen und ist biaxial orientiert. Bevorzugt werden Polypropylen Folien eingesetzt. Mittels einer extrudierten Polyethylenschicht werden Papierunterlage und Folie miteinander verbunden. Nachteilig sind hierbei die hohen Produktionskosten und die unzureichende Haftung der fotografischen Emulsion. Zur Verbesserung der Haftung muß eine zusätzliche Haftschicht aufgetragen werden.

Die EP 0 880 066 A beschreibt ebenfalls einen Fototräger aus einer Papierunterlage und einer mehrschichtigen Polypropylenfolie. Diese Folie wird mit einem Polyethylen extrusionsbeschichtet. Dadurch wird eine gut erreichbare Haftung der fotografischen Schicht, bei guter Oberfläche erreicht, die Kosten gegenüber einem Standard-Fototräger aber nochmals erhöht. Nachteilig sind weiterhin die Haftungsprobleme, die zwischen Polypropylenfolie und extrudierter Polyethylenschicht auftreten.

Die JP 7 092 607 A beschreibt einen mit Polyethylen beschichteten fotorafischen Schichtträger mit hohem Glanz und guter Haftung. Die einzige Polyethylenschicht enthält als Hauptbestandteil ein mittels Metallocen-Katalysatoren hergestelltes Polyethylen. Das Verhältnis Mw/Mn beträgt bei diesem Polyethylen größer 5. Nachteilig ist bei diesem Papier die Neigung zu Mottle. Eine Erhöhung der Steifigkeit kann durch dieses Trägermaterial nicht erreicht werden.

Die JP 7 270 969 A beschreibt ein Fototrägermaterial, das auf der Vorderseite mit einer Polyethylen- und einer Polypropylen-Schicht beschichtet sein kann. Dabei wird die Polypropylen-Schicht als obere Schicht aufgebracht. Man erhält dadurch ein Trägermaterial mit einer hohen Glätte. Allerdings ist die Haftung Emulsion bei dieser Ausführung nur unzureichend. Auch die Haftung zwischen den Polymerschichten ist nicht befriedigend.

Die US 6 017 686 A beschreibt einen fotografischen Schichtträger aus einem Rohpapier und einer Polyolefinaussenschicht, die aus mehreren Polyethylenschichten besteht. Das Rohpapier und die Polyolefinaussenschicht werden durch eine Metallocen-Polyethylenschicht, die direkt auf dem Rohpapier liegt, miteinander verbunden.

Die US 5 888 714 A beschreibt ebenfalls einen fotografischen Schichtträger aus einem Rohpapier und einer Polyolefinaussenschicht mit aufliegender Silberhalogenidschicht. Die Polyolefinschicht ist durch eine dem Rohpapier direkt aufliegenden Metallocen-Polyethylenschicht mit dem Rohpapier verbunden

Neben den Oberflächeneigenschaften spielen die Festigkeiten des Trägermaterial eine große Rolle. Bei der Verwendung von Folien oder folienähnlichen Materialien können gute Oberflächen und hohe Steifigkeiten erreicht werden. Eigenschaften wie Weiterreißfestikeit sind im allgemeiner verschlechtert. Bei thermoplastisch beschichteten Papieren mit nur einer Harzschicht sind Festigkeitseigenschaften wie Weiterreißfestigkeit in der Regel gut.

Aufgabe der Erfindung ist die Bereitstellung eines Schichtträgers für fotografische und nichtfotografische Bebilderungsverfahren mit einer folienähnlichen, glatten Oberfläche, der einerseits eine gute Haftung der fotografischen Emulsion oder der Empfangsschicht und andererseits gute Haftung zwischen den unterschiedlichen thermoplastischen Polymerschichten bei gutem Mottleverhalten, hoher Steifigkeit und Weiterreißfestigkeit bei gleichzeitig niedrigen Produktionskosten ermöglicht.

Gelöst wird die Aufgabe durch einen Schichtträger für fotografische und nichtfotografische Bebilderungsverfahren mit einem Rohpapier und einer auf der Vorderseite angeordneten thermoplastischen Schicht, wobei die thermoplastische Schicht mindestens eine auf dem Rohpapier angeordnete Polyolefinschicht und mindestens eine über der Polyolefinschicht angeordnete Polyethylenschicht enthält, und die Polyethylenschicht ein mittels Metallocen-Katalysatoren erhältliches Polyethylen enthält, wobei das Metallocen-Polyethylen ein Verhältnis Mw/Mn von etwa ≤ 3,5 aufweist.

Metallocen-Polyethylene sind Copolymere des Ethens mit α-Olefinen wie Buten-1, Hexen-1 oder Octen-1, die mit Hilfe von Metallocen-Katalysatoren hergestellt werden. Diese Polyethylene und deren Herstellung ist bekannt.

Auf die Oberfläche eines Rohpapiers wird mittels (Co)Extrusion mindestens eine Polyolefinschicht und mindestens eine Polyethylenschicht aufgetragen. Die Polyolefinschicht befindet sich dabei auf dem Rohpapier. Die Polyethylenschicht ist oberhalb der Polyolefinschicht angeordnet. Für die Polyolefinschicht können die unterschiedlichen Polyethylentypen wie HDPE, MDPE, LDPE verwendet werden. Diese Polyolefine können mittels Ziegler- oder auch Metallocen-Katalysatoren hergestellt sein. Auch die Verwendung von Polypropylen, Polybutylen und anderen Polyolefinen ist möglich.

Vorzugsweise ist die untere Schicht eine Polypropylenschicht. Durch diesen Schichtaufbau können die positiven Eigenschaften der unteren Schicht wie gleichmäßige Abdeckung des Basispapiers und hohe Glätte mit den guten Haftungseigenschaften des Polyethylens kombiniert werden.

Das Auftragsgewicht der Polyolefinschicht kann 10 und 35 g/m², vorzugsweise 15 und 25 g/m² betragen. Das Auftragsgewicht der Polyethylenschicht liegt bei 2 bis 30 g/m², vorzugsweise 10 und 20 g/m². Für die Polypropylenbeschichtung sind alle bekannten Polypropylen-Typen geeignet. Es können Propylen-Homopolymere und/oder Propylen-Copolymere verwendet werden. Auch Gemische aus Polypropylen mit anderen Polyolefinen können eingesetzt werden. Besonders bevorzugt werden Polypropylen-Typen mit Langkettenverzweigungen (HMS-Typen). Zur Verbesserung von Opazität und Weissgrad können Pigmente wie Titandioxid, Clay (Kaolin), Calciumcarbonat oder Zinkoxid zugegeben werden. Titandioxid kann in einer Menge von 0 bis 15 Gew.%, vorzugsweise 5 bis 12 Gew.% in der Schicht in der Schicht vorliegen. Titandioxid kann sowohl in der Anatas- oder Rutil-Form verwendet werden.

Für die Polyethylenbeschichtung wird vorzugsweise eine Mischung aus Standard-LDPE (Dichte 0,9 - 0,936 g/cm³) und einem LDPE, das mittels Metallocen-Katalysatoren hergestellt wurde, eingesetzt. Besonders geeignet sind Metallocen-Polyethylene mit einem Verhältnis Mw/Mn von ≤ 3,5. Insbesondere wird ein Verhältnis Mw/Mn von 1,8 bis 2,8 bevorzugt. Der Anteil von Metallocen-Polyethylen betragt 10 bis 60 Gew.%, vorzugsweise 20 bis 40 Gew.%. Besonders gut geeignet ist ein Metallocen-LDPE mit einer Dichte von 0,70 bis 0,90 g/cm³. Zur Erhöhung von Opazität und Weissgrad können ebenfalls die in der Polypropylen-Schicht verwendeten Pigmente zugegeben werden. Bevorzugt wird auch in dieser Schicht Titandioxid in einer Menge von 7 bis 20 %, insbesondere in einer Menge von 10 bis 16 Gew.%, in einer der beiden zuvor genannten Kristallformen eingesetzt.

Die Rückseite des Rohpapiers kann auf die gleiche Weise wie die Vorderseite beschichtet werden. Bevorzugt wird eine Extusionsbeschichtung mit einem Polyethylenhomo- und/oder Copolymer. Das Auftragsgewicht der Rückseitenschicht beträgt 5 bis 60 g/m², insbesondere 10 bis 40 g/m².

Zur Herstellung des Basispapiers eignen sich alle Sorten von Cellulosefasern sowie synthetische Fasern. Es kann Nadelholz- und/oder Laubholzzellstoff eingesetzt werden, der durch alkalische oder saure Verfahren aufgeschlossen wurde. Zur Leimung eignen sich alle in der Papierindustrie bekannten Leimungsmittel und Naßfestmittel. Als Pigmente eignen sich anorganische Verbindungen wie Clay (Kaolin), Calciumcarbonat und Titandioxid. Das Basispapier kann weitere Hilfsstoffe wie Entschäumer, optische Aufheller und Farbstoffe enthalten. Es kann auf Foudrinier- oder Zylinder-Papiermaschinen hergestellt werden. Das Flächengewicht des Basispapiers kann 40 bis 300 g/m² betragen. Zur Verbesserung der Oberflächeneigenschaften kann das Basispapier mit einem Glättwerk oder einem Kalander behandelt werden.

Die erfindungsgemäße Beschichtung des Rohpapiers mit den thermoplastischen Polymeren kann Extrusion oder Coextrusion erfolgen. Dabei können die Polymerschichten nacheinander oder gleichzeitig aufgetragen werden. Die Extrusionsgeschwindigkeit kann zwischen 100 und 500 m/min betragen.

Das Basispapier kann mit weiteren Funktionsschichten wie Antistatikschicht oder Bedruckbarkeitsschicht auf Vorder- und/oder Rückseite versehen werden.

Die nachfolgenden Beispiele sollen die Erfindung weiter erläutern.

### BEISPIELE

### Erzeugung des Rohpapiers

Zur Herstellung des Rohpapiers wurde eine Mischung aus 50 Gew.% Laubholz-Sulfatzellstoff und 50 Gew.% Laubholz-Sulfitzellstoff bei einer Stoffdichte von 4% bis zu einem Mahlgrad von 35° SR gemahlen. Der Zellstoffsuspension wurden als Leimstoffe Maisstärke, Polyamid/Polyamin-Epichlorhydrinharz, Alkylketendimer, Epoxid und Fettsäureamid zugegeben und daraus ein 190 g/m² schweres Rohpapier gefertigt. Das Papier wurde mit einer Polyvinylalkohollösung oberflächengeleimt und geglättet.

### Beispiel 1

Das Rohpapier wurde auf der Vorderseite mittels Coextrusion mit einem Polypropylen als unterer Schicht und einem Polyethylen als oberer Schicht versehen. Die Schichten hatten folgende Zusammensetzung:

### Polypropylenschicht:

80 Gew.% Polypropylen PF-611® von Montel,
20 Gew.% LLDPE-Masterbatch mit 50 Gew.% Titandioxid in Rutil-Form,
Auftragsgewicht 20 g/m².

### Polyethylenschicht:

20 Gew.% Metallocen-Polyethylen, Affinity® EG 8200,
59 Gew.% LDPE, Stamylan® LD 2304,
21 Gew.% LDPE-Masterbatch mit 50 Gew.% Titandioxid in Anatas-Form,
Auftragsgewicht 15 g/m².

### Beispiel 2

Das Rohpapier wurde auf der Vorderseite mittels Coextrusion mit einem Polypropylen als unterer Schicht und einem Polyethylen als oberer Schicht versehen. Die Schichten hatten folgende Zusammensetzung:

### Polypropylenschicht:

80 Gew.% Polypropylen PF-611® von Montell,
20 Gew.% LLDPE-Masterbatch mit 50 Gew.% Titandioxid in Rutil-Form,
Auftragsgewicht 20 g/m².

### Polyethylenschicht:

30 Gew.% Metallocen-Polyethylen, Affinity® EG 8200
50 Gew.% LDPE, Stamylan® LD 2304,
20 Gew.% LDPE-Masterbatch mit 50 Gew.% Titandioxid in Rutil-Form,
Auftragsgewicht 15 g/m².

### Beispiel 3

Das Rohpapier wurde auf der Vorderseite mittels Coextrusion mit einem Polypropylen als unterer Schicht und einem Polyethylen als oberer Schicht versehen. Die Schichten hatten folgende Zusammensetzung:

### Polypropylenschicht:

80 Gew.% Polypropylen PF-611® von Montell,
20 Gew.% LLPDE-Masterbatch mit 50 Gew.% Titandioxid in Rutil-Form,
Auftragsgewicht 20 g/m².

### Polyethylenschicht:

60 Gew.% Metallocen-Polyethylen, Affinity® EG 8200,
20 Gew.% LDPE, Stamylan® LD 2304,
20 Gew.% LDPE-Masterbatch mit 50 Gew.% Titandioxid in Rutil-Form,
Auftragsgewicht 15 g/m².

### Beispiel 4

Das Rohpapier wurde auf der Vorderseite mittels Coextrusion mit einem Polyethylen als unterer Schicht und einem Polyethylen als oberer Schicht versehen. Die Schichten hatten folgende Zusammensetzung:

### Untere Polyethylenschicht:

80 Gew.% LDPE, Stamylan® LD 32304,
20 Gew.% LDPE-Masterbatch mit 50 Gew.% Titandioxid in Rutil-Form,
Auftragsgewicht 20 g/m².

### Polyethylenschicht:

20 Gew.% Metallocen-Polyethylen, Affinity® EG 8200,
60 Gew.% LDPE, Stamylan® LD 2304,
20 Gew.% LDPE-Masterbatch mit 50 Gew.% Titandioxid in Rutil-Form,
Auftragsgewicht 15 g/m².
Auftragsgewicht 20 g/m².

Affinity® EG 8200 ist ein Metallocen-Polyethylen mit einer Dichte von 0,870 g/cm³ und einem Schmelzindex von 5,0 g/10min, Verhältnis Mw/Mn 2,8.

Stamylan® LD 2304 ist ein LDPE mit einer Dichte von 0,923 g/cm³ und einem Schmelzindex von 4,4 dg/min.

PF-6111® ist ein Polypropylen-Homopolymer mit einer Dichte von 0,90 g/cm³ und einem Schmelzindex von 30 dg/min.

Die Rückseite der gemäß den Beispielen beschichteten Papiere wurde mit einer Mischung aus 50 Gew.% eines LDPE und 50 Gew.% eines Polyethylens hoher Dichte (HDPE) durch Extrusion beschichtet. Das Auftragsgewicht betrug 25 g/m².

Bei allen Polypropylenbeschichtungen betrug der Schmelzdruck 151 Bar und die Schmelztemperatur 305 °C. Bei den Polyethylenbeschichtungen betrug der Schmelzdruck 145 Bar und die Schmelztemperatur 306 °C.

### Vergleichsbeispiel 1

Auf das Rohpapier wurde mittels Schmelzextrusion eine Schicht aus 80 Gew.% LDPE, Stamylan® LD 2304 von DSM und 20 Gew.% LDPE-Masterbatch mit 50 Gew.% Titandioxid in Rutil-Form aufgetragen. Das Auftragsgewicht betrug 35 g/m². Zur Erzielung einer guten Emulsionshaftung wurde die Oberfläche der beschichteten Träger mit einer Koronaleistung von 30 KW bestrahlt.

### Vergleichsbeispiel 2

Auf das Rohpapier wurden mittels Coextrusion zwei Polyethylenschichten aufgetragen. Das Gesamtauftragsgewicht betrug 35 g/m². Beide Schichten hatten folgende Zusammensetzung:
80 Gew.% LDPE, Stamylan® 2304 von DSM
20 Gew.% LDPE-Masterbatch mit 50 Gew% Titandioxid in Rutil-Form.

### Vergleichsbeispiel 3

Auf das Rohpapier wurde mittels Coextrusion als untere Schicht das Polypropylen aus Beispiel 1 aufgetragen. Als obere Schicht wurde analog der JP-7 092 607 eine Mischung aus LDPE und einem Metallocen-Polyethylen mit einem Verhältnis Mw/Mn von 5,7 aufgetragen. Das Auftragsgewicht der Polypropylenschicht betrug 20 g/m², das der Polyethylenschicht 15 g/m².

### Vergleichsbeispiel 4

Auf das Rohpapier wurde das Polypropylen aus Beispiel 1 mit einem Auftragsgewicht von 35 g/m² mittels Extrusion aufgetragen.

Die Rückseite der gemäß den Vergleichsbeispielen beschichteten Papier wurde mit einer Mischung von 50 Gew.% eines LDPE und 50 Gew.% eines Polyethylens hoher Dichte (HDPE) durch Extrusion beschichtet. Das Auftragsgewicht betrug 25 g/m².

An den Beispielen 1 bis 4 und dem Vergleichsbeispiel wurden folgende Prüfungen durchgeführt:

Glanzmessung - Muster der Beispiele 1 bis 4 und des Vergleichsbeispiels wurden mit einer lichtempfindlichen Silberbromid-Emulsion beschichtet. Die Muster wurden belichtet und zu einem Schwarzblatt entwickelt. An diesen Schwarzblättern wurde der Glanz mit einem Dreiwinkel-Glanzmeßgerät nach DIN 67530 bei einem Winkel von 20° durchgeführt.

Mottle - Muster der Beispiele 1 bis 4 und des Vergleichsbeispiels wurden mit einer lichtempfindlichen Silberbromidemulsion beschichtet. Die Muster wurden auf einen mittleren Grauton belichtet und entwickelt. Anhand von Vergleichsmustern wurde der Mottle visuell mit den Noten 1 bis 6 (sehr gut bis mangelhaft) beurteilt

Haftung - Muster der Beispiele 1 bis 4 und des Vergleichsbeispiels wurden mit einer lichtempfindlichen Silberbromidemulsion beschichtet. Die Muster wurden auf einen mittleren Grauton belichtet und entwickelt. Die feuchte Emulsion wurde angeritzt. Anschließend wurde quer über die beschädigte Stelle 20 mal mit einen Tuch gerieben. Das Ablösen der Emulsion wurde visuell mit den Noten 1 bis 6 (kein Ablösen bis starkes flächiges Ablösen) beurteilt.

Die Ergebnisse der Prüfungen sind in Tabelle 1 dargestellt.

**Tabelle 1**

| Probe | Glanz | Mottle | Haftung |
|---|---|---|---|
| Beispiel 1 | 77,9 | 1 | 1 |
| Beispiel 2 | 78,3 | 1 | 1 |
| Beispiel 3 | 78,2 | 1 | 1 |
| Beispiel 4 | 78,1 | 1 | 1 |
| Vergleichsbeispiel 1 | 73,9 | 2-3 | 2 |
| Vergleichsbeispiel 2 | 74,1 | 2-3 | 2 |
| Vergleichsbeispiel 3 | 74,2 | 2-3 | 2 |
| Vergleichsbeispiel 4 | 78,5 | 1-2 | 5 |

Die Ergebnisse der Messungen zeigen, dass sich durch den beschriebenen Schichtaufbau ein Trägermaterial mit hohem Glanz, guten Mottleeigenschaften und guter Haftung der fotografischen Schicht auf der oberen Harzschicht des erfindungsgemäßen Schichtträgers herstellen läßt. Auch die Steifigkeit und Weiterreißfestigkeit konnten verbessert werden.

Bei Vergleichsbeispiel 4 konnte keine ausreichende Haftung zwischen Polpropylen- und Polyethylenschicht erreicht werden.

## Patentansprüche

1. Schichtträger für fotografische und nichtfotografische Bebilderungsverfahren mit einem Rohpapier und einer auf der Vorderseite angeordneten thermoplastischen Schicht, **dadurch gekennzeichnet, dass** die thermoplastische Schicht mindestens eine auf dem Rohpapier angeordnete Polyolefinschicht und mindestens eine über der Polyolefinschicht angeordnete Polyethylenschicht enthält, und die Polyethylenschicht ein mittels Metallocen-Katalysatoren erhältliches Polyethylen enthält, wobei das Metallocen-Polyethylen ein Verhältnis Mw/Mn von etwa ≤ 3,5 aufweist.

2. Schichtträger nach Anspruch 1, **dadurch gekennzeichnet, dass** das Metallocen-Polyethylen eine Dichte von 0,70 bis 0,90 g/m³ aufweist.

3. Schichtträger nach einem der Ansprüche 1 oder 2, **dadurch gekennzeichnet, dass** der Anteil des Metallocen-Polyethylens in einer Schicht 10 bis 60 Gew.%, bezogen auf das Gewicht der Schicht, beträgt.

4. Schichtträger nach einem der Ansprüche 1 bis 3, **dadurch gekennzeichnet, dass** die Polyolefinschicht ein Polypropylenhomo- und/oder Copolymer enthält.

5. Verwendung eines Schichtträgers nach einem der Ansprüche 1 bis 4 als Fotobasispapier.

6. Verwendung eines Schichtträgers nach einem der Ansprüche 1 bis 4 als Träger einer Aufzeichnungsschicht für die Bedruckung nach dem Ink-Jet-Verfahren.

7. Verwendung eines Schichtträgers nach einem der Ansprüche 1 bis 4 als Träger einer Aufzeichnungsschicht für die Bedruckung durch thermische Farbstoffdiffusion.

## Claims

1. Support material for photographic and non-photographic imaging processes with a base paper and a thermoplastic layer arranged on the front side, **characterised in that** the thermoplastic layer comprises at least one polyolefin layer arranged on the base paper and at least one polyethylene layer arranged over the polyolefin layer and the polyethylene layer comprises a polyethylene obtained by means of metallocene catalysts, whereby the metallocene polyethylene has an Mw/Mn ratio of approximately ≤ 3.5.

2. Support material according to claim 1, **characterised in that** the metallocene polyethylene is has a density of 0.70 to 0.90 g/m³.

3. Support material according any one of claims 1 or 2, **characterised in that** the proportion of the metallocene polyethylene in one layer is 10 to 60 % by weight based on the weight of the layer.

4. Support material according to any one of claims 1 to3, **characterised in that characterised in that** the polyolefin layer contains a polypropylene homopolymer and/or copolymer.

5. Use of a support material according to any one of claims 1 to 4 as photo base paper.

6. Use of a support material according to any one of claims 1 to 4 as a carrier for a recording layer for printing according to the ink-jet process.

7. Use of a support material according to any one of claims 1 to 4 as a carrier for a recording layer for printing by thermal dye tuff diffusion.

## Revendications

1. Support d'émulsion pour procédés photographiques et non photographiques d'imagerie, qui présente un papier brut et une couche thermoplastique disposée sur le côté avant, **caractérisé en ce que** la couche thermoplastique contient au moins une couche de polyoléfine disposée sur le papier brut et au moins une couche de polyéthylène disposée sur la couche de polyoléfine et **en ce que** la couche de polyéthylène contient du polyéthylène que l'on peut obtenir au moyen de catalyseurs au métallocène, le polyéthylène-métallocène présentant un rapport en son poids moléculaire moyen en poids et son poids moléculaire moyen en nombre (Mw/Mn) ≤ à environ 3,5.

2. Support d'émulsion selon les revendications 1, **caractérisé en ce que** le polyéthylène-métallocène a une épaisseur comprise entre 0,70 et 0,90 g/m³.

3. Support d'émulsion selon l'une des revendications 1 ou 2, **caractérisé en ce que** la proportion de polyéthylène-métallocène dans une couche est comprise entre 10 et 60 % en poids par rapport au poids de la couche.

4. Support d'émulsion selon l'une des revendications 1 à 3, **caractérisé en ce que** la couche de polyoléfine contient un homopolymère de polypropylène et/ou un copolymère de polypropylène.

5. Utilisation d'un support d'émulsion selon l'une des revendications 1 à 4 comme papier de base de photographie.

6. Utilisation d'un support d'émulsion selon l'une des revendications 1 à 4 comme support d'une couche d'enregistrement pour l'impression par le procédé à jet d'encre.

7. Utilisation d'un support d'émulsion selon l'une des revendications 1 à 4 comme support d'une couche d'enregistrement pour l'impression par diffusion thermique des couleurs.
